# EUROPÄISCHE PATENTSCHRIFT

(11) **EP 2 537 981 B1**
(45) Veröffentlichungstag und Bekanntmachung des Hinweises auf die Patenterteilung: **11.06.2014**
(21) Anmeldenummer: 12004649.5
(22) Anmeldetag: 21.06.2012
(51) Int. Cl.: D21H 19/38, B41M 5/52

(54) **Verfahren zur Oberflächenbehandlung von Papier sowie Papier**
Method for treating the surface of paper and paper
Procédé de traitement de surfaces de papier ainsi que papier

(30) Priorität: 22.06.2011 AT 9142011
(43) Veröffentlichungstag der Anmeldung: 26.12.2012
(73) Patentinhaber: Mondi AG, 1032 Wien (AT)
(72) Erfinder: Achatz, Paul, 1100 Wien (AT); Reiter, Heidemarie, 3361 Aschbach (AT); Dietl-Schuller, Wolfgang, 3364 Neuhofen an der Ybbs (AT)
(74) Vertreter: Cunow, Gerda

(56) Entgegenhaltungen:
- EP-A2- 1 566 281
- WO-A1-2004/067287
- WO-A1-2011/019866
- GB-A- 2 147 003
- US-A1- 2010 129 553

## Beschreibung

Die vorliegende Erfindung bezieht sich auf ein Verfahren zur Oberflächenbehandlung von Papier, insbesondere von mit Tintenstrahldruck bedruckbarem Papier, bei welchem auf ein Basispapier, enthaltend Cellulosefasern sowie gegebenenfalls Füllstoffe, einen optischen Aufheller, Retentionshilfsmittel oder Färbemittel bzw. Pigmente, eine wässrige Lösung, enthaltend wenigstens ein wasserlösliches Salz eines zweiwertigen Metalls sowie gegebenenfalls eine oder mehrere Substanzen gewählt aus einem Bindemittel, einem Pigment, einem Oberflächenleimungsmittel und/oder kationischen Polymer aufgebracht wird, sowie auf ein derart hergestelltes Papier.

Papier, welches ein komplexes, aus verschiedenen natürlichen Zellulosefasern mit Pigmenten, Füllstoffen und dgl. zusammengesetztes Produkt ist, weist je nach Zusammensetzung bzw. verwendeten Ausgangsmaterialien stark unterschiedliche Eigenschaften auf. Um die Eigenschaften des Papiers an die spezifischen Erfordernisse anzupassen, kann einerseits dieser komplexen Zusammensetzung, welche den Grundstoff von Papier ausbildet, eine Mehrzahl unterschiedlicher Substanzen zugesetzt werden oder aber das Papier kann nach Ausbildung eines Basispapiers aus einer Pulpe sowie gegebenenfalls einem Pressen und Trocknen einer Oberflächenbehandlung unterzogen werden, um dem Papier die gewünschten spezifischen Eigenschaften zu verleihen. Hierbei spielt beispielsweise die Wahl der Zusatzstoffe zu dem Papier in dem Entwässerungsverfahren, während des Trocknens und bei der Verbesserung der Retention eine große Rolle. Zur Verbesserung der Retention werden hierzu beispielsweise kationische Polymere, Nanopartikel oder mehrere Polymere gleichzeitig zugesetzt. Die Wirkung dieser Polymeren ist es, kolloidale Teilchen an den Faseroberflächen zurückzuhalten, ohne eine Ansammlung derselben zwischen den Fasern zu bewirken. Andere wichtige Zusatzstoffe für die Modifikation des Basispapiers sind hydrophobe Leimungsmittel, welche häufig in Form von Emulsionen und/oder Dispersionen zugesetzt werden und dafür dienen, sich an den Faser- bzw. Füllstoffoberflächen anzulagern und diese somit hydrophob zu machen.

Im Falle von bedruckbaren Papieren ist es seit einer Vielzahl von Jahren bekannt, spezielle Oberflächenbehandlungen vorzunehmen, wie beispielsweise Salze zweiwertiger Metalle als Fällungsmittel, Farbstofffixiermittel bzw. Koagulationshilfsmittel für Farbstoffe (Tinte) dem Oberflächenbehandlungsmittel zuzusetzen, um die Eigenschaften des Papiers für eine Bedruckbarkeit zu verbessern.

So beschreibt beispielsweise die EP 0 999 937 B1 eine Zusammensetzung, die für die Oberflächenbehandlung eines Substrats für Tintenstrahldruck und insbesondere die Erhöhung der Farbdichte einer Druckertinte auf Papier geeignet ist, welche Zusammensetzung ein in einem wässrigen Leimungsmedium lösbares Salz eines zweiwertigen Metallions enthält und als Leimungsmedium zusätzlich Stärke und ein Leimungsagens enthält. Mit dieser Zusammensetzung soll die Tintenstrahlbedruckbarkeit von bzw. die Farbdichte der Tinte auf Papier verbessert werden.

Aus der US 2009/0297738 A1 ist eine Beschichtungszusammensetzung für ein mit Tintenstrahldruck bedruckbares Papier bekannt geworden, umfassend ein Calziumcarbonatpigment, ein Metallsalztrocknungsagens, ein kationisches Farbstofffixierungsagens, ein Pigmentbindemittel und gegebenenfalls ein Kunststoffpigment sowie fakultativ einen optischen Aufheller, wobei die Menge des Calziumcarbonatpigmentes in der Größenordnung 70-95 Gew.-% der Beschichtungszusammensetzung vorliegt.

Aus der WO 96/39304 ist ein Tintenstrahlaufzeichnungsblatt bekannt geworden, zur Verwendung mit auf Pigment basierenden Tinten, wobei wenigstens eine der benutzbaren Oberflächen des Aufzeichnungsblattes eine Kombination aus einer wasserlöslichen kationischen Substanz und einer wasserlöslichen Bindesubstanz wie Polyvinylpyrrolidon, Polyacrylamiden, Stärken und Gelatine bekannt geworden.

Aus US 6,350,507 B1 ist ein Aufzeichnungsblatt für Tintenstrahldruck bekannt geworden, bei welchem auf einem Basispapier eine Aufzeichnungsschicht aufgebracht ist, welche aus wenigstens einem Pigment und wenigstens einem Bindemittelharz, welches auf einem Basismaterial abgeschieden ist, besteht, wobei zusätzlich ein wasserlösliches, wenigstens bivalentes Metallsalz und ein Glanzeinstellungsagens enthalten sind.

Aus der US 2005/0107255 A1 ist ein Aufzeichnungsblatt zur Verwendung für Digitaldruck bekannt geworden, umfassend eine Oberflächenbehandlungsschicht, welche eine wasserlösliche kationische Substanz wie ein lösliches mehrwertiges Metallsalz und eine wasserlösliche Bindersubstanz enthält, welches derartig beschichtete Papier einer Handhabungsvorrichtung in einem digitalen Druckverfahren unterworfen wird.

Der EP 1 775 141 B1 ist ein Aufzeichnungsblatt aus Papier entnehmbar, dessen Oberfläche mit wasserlöslichem Calziumchlorid zur Verbesserung der Bedruckbarkeit behandelt wurde.

Aus der WO 2011/019866 A1 ist ein mit Tintenstrahldruck bedruckbares Papier bekannt geworden, bei welchem auf einem Basispapier eine Beschichtung umfassend wenigstens zwei voneinander verschiedene Pigmente aufgebracht ist, welche Pigmente insbesondere voneinander verschiedene Teilchengrößen aufweisen. Auf dieser Beschichtung bzw. diesem Coating kann gegebenenfalls ein weiteres Magnesiumsulfat enthaltendes Coating aufgebracht sein.

Der GB 2 147 003 A ist ein Aufzeichnungsmedium für Tintenstrahldrucken zu entnehmen, bei welchem auf einem Trägermaterial wenigstens eine Beschichtung aufgebracht ist, enthaltend wenigstens ein wasserlösliches Salz eines zwei- bzw. vierwertigen Metalls ebenso wie ein kationisches Material. Unter der in diesem Dokument genannten Vielzahl von zwei- bzw. vierwertigen Metallsalzen ist Magnesiumsulfat nicht genannt.

Der WO 2004/067287 A1 ist ein Bildaufzeichnungsverfahren zu entnehmen, mit welchem eine Tinte veranlasst wird, an einem Aufzeichnungsmedium anzuhaften, welches Aufzeichnungsmedium wenigstens eine Tintenaufnahmeschicht auf einem Basismaterial enthält, welche Tintenaufnahmeschicht feine anorganische Teilchen und ein wasserlösliches Harz und/oder Wasser dispergierbares Harz aufweist, und der Oberflächen pH der Tintenaufnahmeschicht im Bereich 3,0 und 6,5 gesteuert bzw. geregelt ist.

Die vorliegende Erfindung zielt nun darauf ab, ein Verfahren zur Herstellung von Papier bzw. ein Papier zur Verfügung zu stellen, welches einfach ausführbar ist und in welchem durch Einsatz weniger Bestandteile ein Papier hergestellt werden kann, auf welchem eine wenigstens gleichwertige Farbdichte wie mit Produkten gemäß dem Stand der Technik beim Bedrucken erreicht werden kann und gleichzeitig ein geringeres Ausbluten, Verwerfen des Papiers, Ausfransen sowie ein verbesserter Farb-in-Farb-Verlauf des Papiers nach dem Bedrucken sowie eine schnellere Trocknungszeit der Drucktinte auf dem Papier ermöglicht wird.

Zur Lösung dieser Aufgabe ist das erfindungsgemäße Verfahren dadurch gekennzeichnet, dass aus einer Pulpe enthaltend als Hauptbestandteil Cellulose, zwischen 0 und 50 Gew.-%, insbesondere 10 und 30 Gew.-% CaC03 als Füllstoff sowie gegebenenfalls einen optischen Aufheller oder ein Retentionshilfsmittel, ein nicht geleimtes Basispapier gebildet wird und dass das Basispapier mit einem flüssigen Oberflächenbehandlungsmedium enthaltend zwischen 1 und 20 kg/t Papier MgSO4 beschichtet wird und dass das Papier gegebenenfalls einem Nachbehandlungsschritt sowie einem Trocknen unterworfen wird. Indem zuerst ein nicht geleimtes Basispapier hergestellt wird, und dieses nicht geleimte Basispapier mit einem flüssigen Oberflächenbehandlungsmedium enthaltend zwischen 1 und 20 kg/t Magnesiumsulfat sowie gegebenenfalls weiteren Zusatzstoffen beschichtet wird und das Papier gegebenenfalls einem Nachbehandlungsschritt unterworfen wird, gelingt es mit extrem wenigen Arbeitsschritten, ein Papier herzustellen, auf welches neben den das Basispapier ausbildenden Hauptbestandteilen Cellulose und Calciumcarbonat als Füllstoff zusätzlich lediglich Magnesiumsulfat als Oberflächenbehandlungsmedium aufgebracht werden muss. Magnesiumsulfat bildet hiebei während der Papierherstellung auf der Oberfläche des Papiers ein Monohydrat, da während der Trocknung an der Oberfläche höhere Temperaturen als 68 °C vorherrschen. Bei Raumtemperatur ist die stabile Form das Magnesiumsulfat.Heptahydrat, weshalb bei einem nachfolgenden Bedrucken des Papiers mit Tinten auf Wasserbasis pro Masseeinheit eingesetzten trockenen Magnesiumsulfates 0,90 Masseeinheiten Wasser aufgenommen werden können. Während eines nachfolgenden Bedruckens, insbesondere im Inkjetverfahren ist ein so hergestelltes Papier herkömmlichen Papieren deutlich in Bezug auf die Trocknungsgeschwindigkeit überlegen. Zusätzlich wird die

Formstabilität des Papiers verbessert, da das vom Magnesiumsulfat absorbierte Wasser nicht zur Quellung der Fasern beitragen kann und somit das Aufwölben des Papiers an den bedruckten Stellen unterbunden wird. Zum Vergleich bildet beispielsweise das häufig in Oberflächenbehandlungsmitteln eingesetzte Calciumchlorid bei den Temperaturen der Papierherstellung ein Dihydrat, bei Raumtemperatur aber ein Hexahydrat. Somit kann eine Masseeinheit eingesetzten trockenen Calciumchlorides lediglich etwa 0,65 Masseeinheiten Wasser absorbieren, so dass das im Zusammenhang mit der vorliegenden Erfindung eingesetzte Magnesiumsulfat um 38 % effektiver beim Absorbieren von Wasser als das üblicherweise eingesetzte Calciumchlorid ist. Wenn in diesem Zusammenhang von einem bereits getrockneten Basispapier ausgegangen wird, gelingt es durch Aufbringen einer Magnesiumsulfatlösung auf der Papieroberfläche somit, während eines Bedruckens des gemäß der Erfindung hergestellten Papiers, die in der Tinte enthaltene Flüssigkeit durch das Oberflächenbehandlungsmedium Magnesiumsulfat rasch und zuverlässig aufzusaugen, so dass insbesondere die Punktgröße eines mit Magnesiumsulfat behandelten Papiers deutlich geringer als jene eines mit Calciumchlorid behandelten Papiers ist, wodurch es bei einer derartigen Verfahrensführung in überraschender Weise gelingt, durch Einsatz von extrem wenigen und gezielt ausgewählten Inhaltsstoffen ein Papier herzustellen, welches in der Qualität wenigstens einem herkömmlichen Papier, welches neben der Oberflächenbehandlung üblicherweise auch Leimungsmittel, Pigmente sowie weitere Zusatzstoffe enthält, entspricht.

Beim Bedrucken mit wasserbasierten Pigmenttinten bzw. Pigmenttinte auf Wasserbasis kann sich das wasserlösliche Magnesiumsulfat teilweise in der Tinte lösen, wodurch die Pigmentdispersion destabilisiert wird und es zur Koagulation der Farbpigmente kommt. Das koagulierte Farbpigment bleibt an der Oberfläche des Papiers und dringt nicht mit der Flüssigkeit in das Innere desselben ein, weshalb das mit Magnesiumsulfat gemäß der Erfindung behandelte Papier beim Bedrucken mit wasserbasierenden Pigmenttinten eine höhere Farbdichte aufweist, als ein unbehandeltes Papier.

Ein weiterer Vorteil des erfindungsgemäßen Verfahrens ist der Ersatz des üblicherweise enthaltenen, hochkorrosivem Chlorids durch weniger korrosiv wirkendes Sulfat, so dass die Lebensdauer des Auftragsaggregates für die Oberflächenbehandlung verlängert wird sowie die Standzeiten der Verschleißteile im Auftragsaggregat, wie beispielsweise der Rakelstäbe, erhöht werden. Ebenso wird bei der Wiederverwertung von Ausschussware der Eintrag korrosiven Chlorids in den Wasserkreislauf der Papiermaschine reduziert. Indem, wie dies einer bevorzugten Weiterbildung des erfindungsgemäßen Verfahrens entspricht, das Papier als Nachbehandlungsschritt einem Kalandern oder Glätten unterworfen wird, gelingt es trotz des Fehlens von inneren Leimungsmitteln oder weiteren Zusatzstoffen, ein glattes Papier, welches keinerlei Verwerfungen aufweist, und welches in jedem modernen Drucker eingesetzt werden kann, zur Verfügung zu stellen. Es ist hiebei auch unerheblich, ob es sich um einen Tintenstrahldruck oder auch Laserdruck handelt.

Indem gemäß einer bevorzugten Weiterbildung des erfindungsgemäßen Verfahrens das Papier bis zu einer Glätte zwischen 60 und 150 Bekk s. geglättet bzw. kalandert wird, wird das Ausfransen der Tinte entlang der Fasern vermindert und ist vergleichbar einem Papier, das mit einer Hydrophobierung durch ein inneres und/oder ein Oberflächenleimungsmittel behandelt wurde. Somit ist das erfindungsgemäße Papier für den Einsatz im Tintenstrahldruck bzw. auch im Laserdruck ohne Ausbildung von Verwerfungen gut und vorteilhaft geeignet.

Für eine besonders einfache Verfahrensführung wird das erfindungsgemäße Verfahren so geführt, dass die MgS04 Lösung als 0,5 bis 20 gew.-%ige, insbesondere 1 bis 5 gew.-%ige wässrige Lösung eingesetzt wird. Durch Zusatz von Magnesiumsulfat als 0,5 bis 20 gew.-%ige Lösung gelingt eine besonders homogene Verteilung des Fixiermittels in dem Oberflächenbehandlungsmedium und somit nachfolgend auf der Oberfläche des damit behandelten Papiers, so dass gleichbleibende Eigenschaften über die gesamte Oberfläche des mit dem Verfahren gemäß der Erfindung hergestellten Papiers sichergestellt werden können.

Indem das erfindungsgemäße Verfahren bevorzugt so geführt wird, dass das Basispapier mit MgSO4 sowie einem Polydiallyldimethylammoniumchlorid-Polymer beschichtet wird, gelingt es insbesondere, eine verbesserte Fixierung von Farbstofftinten an der Oberfläche des Papiers zu erzielen, bei gleichzeitig schnellem Trocknen der auf der Oberfläche eines so hergestellten Papiers aufgebrachten, flüssigen Farbstoffzusammensetzung, so dass ein Verlaufen der Farben mit Sicherheit ausgeschlossen wird und gleichzeitig eine gute Anhaftung derselben an der Oberfläche erzielt wird.

Eine besonders gute Fixierung der Papieroberfläche wird dadurch erzielt, dass das Polydiallyldimethylammoniumchlorid-Polymer in einer Menge von 1 bis 12 kg/t Papier in dem Oberflächenbehandlungsmedium eingesetzt wird. Bei einer derartigen Verfahrensführung gelingt es, gleichzeitig eine schnelle Trocknung der auf das so hergestellte Papier aufgebrachten Tinte zu erzielen und ein Verlaufen derselben bei geringen eingesetzten Mengen des Oberflächenbehandlungsmediums während des Herstellungsverfahrens zu vermeiden.

Insbesondere günstige Eigenschaften eines gemäß dem Verfahren der vorliegenden Erfindung hergestellten Papiers können dadurch erzielt werden, dass als flüssiges Oberflächenbehandlungsmedium 1 bis 20 kg/t Papier, insbesondere 6 bis 10 kg/t Papier MgS04 und 1 bis 12 kg/t Papier, insbesondere 4 kg/t Papier Polydiallyldimethylammoniumchlorid-Polymer eingesetzt wird.

Mit einer derartigen Abstimmung der Einsatzmengen von Magnesiumsulfat als Absorptionsmittel sowie als Fixiermittel bzw. Fällungsmittel für Pigmenttinten und dem speziellen Polydiallyldimethylammoniumchlorid-Polymer als Fixiermittel für Farbstofftinten gelingt es in extrem wenigen Verfahrensschritten und gleichzeitig unter Einsatz weniger Zusatzstoffe, ein Papier herzustellen, welches vergleichbare Eigenschaften zu einem herkömmlichen Papier mit sowohl innerer als auch Oberflächenleimung besitzt, jedoch ökonomisch bedeutend günstiger hergestellt werden kann.

Indem, wie dies einer bevorzugten Weiterbildung des Verfahrens gemäß der vorliegenden Erfindung entspricht, das Verfahren so geführt wird, dass zusätzlich ein Bindemittel, wie eine native oder modifizierte Stärke, ein Polyvinylalkohol oder Mischungen davon eingesetzt wird, gelingt es, eine durchgehende Schicht auf der Oberfläche des Papiers auszubilden, welche sich durch eine extrem hohe Gleichmäßigkeit auszeichnet, so dass nicht nur die Farbstoffbindungseigenschaften sondern auch insbesondere die Gleichmäßigkeit der Bedruckbarkeit des Papiers durch eine derartige Verfahrensführung deutlich verbessert wird.

Um ein Papier mit besonders hoher Weiße zur Verfügung stellen zu können, wird das erfindungsgemäße Verfahren so geführt, dass ein disulphonierter, tetrasulphonierter, hexasulfonierter optischer Aufheller oder ein Distyrylbiphenyl Aufheller eingesetzt wird. Überraschenderweise wird die Effektivität eines di-, tetra- oder hexasulfonierten, optischen Aufhellers oder eines Distyrylbiphenyl-Aufhellers durch Verwendung von Magnesiumsulfat in bedeutend geringerem Maß herabgesetzt als durch beispielsweise Calciumchlorid, so dass mit einer derartigen Verfahrensführung eine bedeutend bessere Weiße des Papiers im Vergleich zu Papieren, welchen beispielsweise Salze anderer zweiwertiger Metallionen zugesetzt wurden, erzielt werden kann.

Dieser Effekt kann gemäß der vorliegenden Erfindung dadurch noch weiter verbessert werden, dass, wie dies einer bevorzugten Weiterbildung des erfindungsgemäßen Verfahrens entspricht, der optische Aufheller sowohl in dem Basispapier als auch dem Oberflächenbehandlungsmedium eingesetzt wird.

Im Zusammenhang mit der vorliegenden Erfindung hat es sich überraschend gezeigt, dass bei einem nachfolgenden Bedrucken eines erfindungsgemäß hergestellten Papiers eine gleichmäßig hohe Farbdichte dadurch erzielt werden kann, dass im Oberflächenbehandlungsmedium zusätzlich ein Pigment gewählt aus der Gruppe gemahlenes, gefälltes oder modifiziertes CaC03 oder Mischungen davon eingesetzt wird. Die Oberflächenbehandlung mit einem Pigment alleine erhöht die Farbdichte im Inkjetdruck gegenüber einem unbehandelten Papier, die erfindungsgemäße zusätzliche Verwendung von MgSO4 führt zu einer darüber hinaus gehenden Verbesserung der Farbdichte, so dass der Einsatz dieser erfindungsgemäßen Kombination sowohl bei Papieren, welche ein Pigment enthalten, als auch Papieren, welche kein Pigment enthalten, zu überraschend vorteilhaften und unerwarteten Ergebnissen führt.

Das erfindungsgemäße Verfahren kann somit sowohl für die Herstellung von pigmentiertem als auch für die Herstellung von nicht pigmentiertem Papier mit gleichmäßigem Erfolg eingesetzt werden.

Für eine besonders gleichmäßige Verfahrensführung und insbesondere für gleichmäßige Ergebnisse des erfindungsgemäßen Verfahrens wird das Verfahren bevorzugt so geführt, dass dem Oberflächenbehandlungsmedium zusätzlich ein Viskositätsregler, wie ein Polyacrylat zugesetzt wird. Mit einer derartigen Verfahrensführung gelingt es, eine gleichmäßige, insbesondere gleichmäßig dicke Oberflächenbehandlungsschicht auf dem Papier zu erzielen.

Um beim Bedrucken mit wasserbasierenden Tinten unerwünschte Effekte, wie das Quellen des Bindemittels mit damit einhergehendem Festigkeitsverlust hintanzuhalten, wird das erfindungsgemäße Verfahren bevorzugt so geführt, dass dem Bindemittel, insbesondere der Stärke ein Quervernetzungsmittel, wie beispielsweise ein Zirkoniumsalz zugesetzt wird.

Zur Erhöhung der Glätte eines mit dem Verfahren gemäß der vorliegenden Erfindung hergestellten Papiers wird das erfindungsgemäße Verfahren bevorzugt so geführt, dass dem Oberflächenbehandlungsmedium ein Gleitmedium zugesetzt wird. Hierbei hat sich Calciumstearat als vorteilhaft erwiesen, welches sowohl eine erhöhte Glätte als auch eine gute Bedruckbarkeit des Papiers ergibt.

In einer bevorzugten Weiterbildung der Erfindung und um insbesondere eine gleichmäßig und gut bedruckbare Oberflächenschicht des insbesondere pigmentierten Papiers zu erzielen, wird das erfindungsgemäße Verfahren so geführt, dass der Gesamtfeststoffgehalt des Oberflächenbehandlungsmediums zwischen 15 bis 70 Gew.-%, insbesondere 30 bis 50 Gew.-% gewählt wird. Indem der Gesamtfeststoffgehalt des Oberflächenbehandlungsmediums zwischen 15 bis 70 Gew.%, insbesondere zwischen 30 und 50 Gew.-% gewählt wird, kann ein gleichmäßiger Strich des Basispapiers erzielt werden und zusätzlich die Dicke der Oberflächenschicht, welche durch Aufbringen des Oberflächenbehandlungsmediums auf das Basispapier erzielt werden kann, beliebig und insbesondere auf ein Minimalerfordernis eingestellt werden.

Mit einer derartigen Verfahrensführung gelingt es daher gemäß einer bevorzugten Weiterbildung des Verfahrens der vorliegenden Erfindung, ein insbesondere pigmentiertes Papier zu erzielen, welche dadurch gekennzeichnet ist, dass ein Gewicht einer trockenen Oberflächenbeschichtung 1 bis 10 (g/m2 Seite), insbesondere etwa 4 (g/m2 Seite) aufweist, erzielt wird. Ein derartiges Gewicht einer trockenen Oberflächenbeschichtung entspricht dem Gewicht, welches herkömmlich auf Druckereipapieren aufgebracht wird und kann gemäß der vorliegenden Erfindung mit einer extrem einfachen Verfahrensführung, in welcher lediglich Magnesiumsulfat in dem Oberflächenbehandlungsmedium zwingend enthalten sein muss, erzielt werden.

Die vorliegende Erfindung bezieht sich insbesondere weiters auf ein gemäß dem Verfahren der vorliegenden Erfindung hergestelltes Papier, welches vorzugsweise für den Tintenstrahldruck einsetzbar ist. Gemäß einer Weiterbildung ist ein derartiges Papier vorzugsweise im Wesentlichen dadurch gekennzeichnet, dass ein Kontaktwinkel von Wasser, insbesondere destilliertem Wasser mit dem Papier zwischen 15° und 70°, insbesondere zwischen 25° und 50° beträgt. Überraschenderweise hat es sich gezeigt, dass das mit dem Verfahren gemäß der vorliegenden Erfindung hergestellte Papier über einen extrem weiten Bereich von Kontaktwinkeln von Wasser mit Papier einsetzbar ist und es trotz dieser großen Bandbreite von verwendbaren Kontaktwinkeln möglich ist, ein Auslaufen der Farbe bzw. ein Verbleichen der Farbe mit Sicherheit hintanzuhalten, was vor allem auf den überaus guten Trockeneffekt des eingesetzten MgS04 zurückzuführen ist.

Die Erfindung wird nachfolgend anhand von Ausführungsbeispielen näher erläutert, in welchen das mit dem Verfahren der vorliegenden Erfindung hergestellte Papier mit herkömmlichen Papieren verglichen wird.

### Ausführungsbeispiel 1

Auf ein Testpapier sowie ein Vergleichspapier aus einem ungeleimten Rohpapier mit 100 g/m2 Flächengewicht wurden mit einer Rakel wässrige Lösungen von poly-DADMAC (Polydiallyldimethylammoniumchlorid) sowie im Falle eines Testpapiers gemäß der Erfindung Magnesiumsulfat und im Falle eines Vergleichspapiers Calciumchlorid aufgetragen. Die Konzentrationen wurden dabei so gewählt, dass bei einem beidseitigen Nassauftrag von je 12 (g/m2 Seite) der Gehalt an polyDADMAC 4,7 kg/t, an CaCl2 bzw. MgSO4 3 bis 10 kg/t beschichtetem Papier betrüge. Tatsächlich wurde jedoch nur eine Seite mit 12 g/m2 Nassauftrag der entsprechenden Lösung beschichtet und getrocknet. Anschließend wurde die beschichtete Seite mit einem HP Photosmart B9180 Drucker mit den Einstellungen "Standard / Normalpapier" unter Verwendung von Pigmenttinten bedruckt. Mit einem X-Rite DensiEye 700 Farbdensitometer wurden die Farbdichten von Volltonflächen von Cyan (C), Magenta (M), Gelb (Y) und Schwarz (K) sowie den binären Mischfarben Rot (100 M + 100 Y), Grün (100 C + 100 Y) und Blau (100 C + 100 M) gemessen. In Fig. 1 ist der Durchschnitt der 7 gemessenen Farbdichten gegen den Salzgehalt (berechnet auf beidseitigen Auftrag) aufgetragen.

Bei der in Fig. 1 dargestellten Auswertung dieses Druckversuchs ist eindeutig ersichtlich, dass die Farbdichte, welche mit dem ungeleimten Papier gemäß der Erfindung erzielt werden kann, überlegen oder zumindest gleich jener des herkömmlichen, ungeleimten Vergleichspapiers ist.

### Ausführungsbeispiel 2

Auf einer Papiermaschine wurde ein ungeleimtes Papier mit 90 g/m2 Flächengewicht aus einer Zellstoffsuspension, enthaltend als Füllstoff 15 Gew.-% präzipitiertes Calciumcarbonat (PCC) bezogen auf den Trockengehalt der Suspension, gebildet und in einer Filmpresse ein Oberflächenbehandlungsmedium, bestehend aus einer wässrigen Lösung von 2,0 Gew.-% Magnesiumsulfat und 1,0 Gew.-% poly-DADMAC, beidseitig so aufgebracht, dass der Gehalt an Magnesiumsulfat im fertigen Papier 7 kg/t betrug. Das Papier wurde auf eine Glätte von 105 Bekk s geglättet.

### Referenzbeispiel 1

Auf einer Papiermaschine wurde ein geleimtes Papier mit 90 g/m2 Flächengewicht aus einer Zellstoffsuspension enthaltend als Füllstoff 18 Gew.-% präzipitiertes Calciumcarbonat (PCC) bezogen auf den Trockengehalt der Suspension, gebildet. Als Leimungsmittel wurde Alkenylbernsteinsäureanhydrid (ASA) verwendet, und die Leimungsmenge wurde so eingestellt, dass der 60 s Cobb Wert des fertigen Papiers 30 g/m2 betrug. In einer Filmpresse wurde ein Oberflächenflächenbehandlungsmedium, bestehend aus einer wässrigen Lösung von 10 Gew.-% enzymatisch abgebauter Maisstärke und 1,8 Gew.-% CaCl2 so aufgebracht, dass der Gehalt an CaCl2 in dem fertigen Papier 6 kg/t betrug. Die Rauhigkeit wurde auf einen für Naturpapiere üblichen Wert von 200 ml/min nach Bendtsen engestellt.

Die Papiere aus Ausführungsbeispiel 2 und Referenzbeispiel 1 wurden mit verschiedenen Druckern bedruckt und die Farbdichten, wie oben angegeben gemessen. Zusätzlich wurde die Farbdichte des schwarzen Feldes auf der Rückseite des Papiers als Maß für das Durchschlagen der Tinte gemessen. Als Drucker wurden ein HP Photosmart B9180 mit den Standard Pigmenttinten und den Druckeinstellungen "Standard / Normalpapier", ein Canon MP610 mit Standard Farbstofftinten und den Druckeinstellungen "Hoch / Foto Glanzpapier", ein Epson Stylus S21 gefüllt mit Kodak Versamark Farbstofftinten der FV2000 Serie und den Druckeinstellungen "Entwurf / Epson glossy" und ein Epson Stylus SX218 gefüllt mit Océ Jetstream 1000 Farbstofftinten und den Druckeinstellungen "Foto, Epson Photo" verwendet. Die letzten beiden Drucker wurden mit Tinten von Hochgeschwindigkeitsproduktionsinkjetdruckmaschinen befüllt, um die Leistung des Papiers auf diesen Druckmaschinen zu simulieren.

Die Ergebnisse der Farbdichtemessungen sind in Tabelle 1 angeführt. Aus den Ergebnissen ist klar ersichtlich, dass die Farbdichte, welche mit dem ungeleimten Papier gemäß der Erfindung erzielt werden kann, überlegen oder zumindest gleich jener eines herkömmlichen, geleimten und mit CaCl2 behandelten Papiers gemäß Referenzbeispiel 1 ist. Überraschenderweise wurde bei einem Drucker festgestellt, dass die Tinte punktuell vollständig durch das Papier des Referenzbeispiels 1 durchschlug, beim ungeleimten Papier gemäß Ausführungsbeispiel 2 auf Grund der guten Absorptionseigenschaften jedoch kein punktuelles Durchschlagen festzustellen war.

**Tabelle 1**

| Auswertung MgSO4 & Referenz | | | | | Tabelle 1 | | | | |
|---|---|---|---|---|---|---|---|---|---|
| HP Photosmart Pro B9180 mit Standard Pigmenttinten | | | | | | | | | |
| Einstellungen: standard, Normalpapier | | | | | | | | | |
| Muster | Dichte Cyan | Dichte Magenta | Dichte Gelb | Dichte Rot | Dichte Grün | Dichte Blau | Dichte Schwarz | Dichte Ø | Dichte Durchschlag Schwarz 100 % |
| Ausführungsbsp. 2 | 0,81 | 1,15 | 1,33 | 1,14 | 0,98 | 1,02 | 1,66 | 1,15 | 0,13 |
| Referenzbeispiel 1 | 0,76 | 1,12 | 1,36 | 1,12 | 0,93 | 0,99 | 1,77 | 1,15 | 0,13 |
| Canon Pixma MP 610 mit Standard Farbstofftinten | | | | | | | | | |

| Einstellungen: hoch, Foto Glanzpapier | | | | | | | | | |
|---|---|---|---|---|---|---|---|---|---|
| Muster | Dichte Cyan | Dichte Magenta | Dichte Gelb | Dichte Rot | Dichte Grün | Dichte Blau | Dichte Schwarz | Dichte Ø | Dichte Durchschlag Schwarz 100 % |
| Ausführungsbsp. 2 | 0,87 | 1,17 | 1,25 | 1,32 | 1,17 | 1,16 | 1,54 | 1,21 | 0,16 |
| Referenzbeispiel 1 | 0,79 | 1,13 | 1,03 | 1,24 | 1,05 | 1,10 | 1,51 | 1,12 | 0,15 |
| Epson Stylus S21 adaptiert mit Kodak Versamark Farbstofftinten (FV2000 Serien) | | | | | | | | | |

| Einstellungen: Entwurf, Epson glossy | | | | | | | | | |
|---|---|---|---|---|---|---|---|---|---|
| Muster | Dichte Cyan | Dichte Magenta | Dichte Gelb | Dichte Rot | Dichte Grün | Dichte Blau | Dichte Schwarz | Dichte Ø | Dichte Durchschlag Schwarz 100 % |
| Ausführungsbsp. 2 | 0,69 | 0,98 | 0,88 | 1,32 | 0,78 | 1,20 | 1,09 | 0,99 | 0,22 |
| Referenzbeispiel 1 | 0,46 | 0,52 | 0,70 | 0,76 | 0,64 | 1.03 | 0,90 | 0,71 | 0,21* |
| Epson SX218 adaptiert mit Océ Jetstream 1000 Farbstofftinten | | | | | | | | | |

| Einstellungen: Foto, Epson Photo | | | | | | | | | |
|---|---|---|---|---|---|---|---|---|---|
| Muster | Dichte Cyan | Dichte Magenta | Dichte Gelb | Dichte Rot | Dichte Grün | Dichte Blau | Dichte Schwarz | Dichte Ø | Dichte Durchschlag Schwarz 100 % |
| Ausführungsbsp. 2 | 1,13 | 0,98 | 1,22 | 1,19 | 1,20 | 1,39 | 1,11 | 1,17 | 0,19 |
| Referenzbeispiel 1 | 0,89 | 0,87 | 1,11 | 1,16 | 0,98 | 1,12 | 1.04 | 1,02 | 0,18 |

| | | | | | | | | | |
|---|---|---|---|---|---|---|---|---|---|
| * schlägt punktuell durch | | | | | | | | | |

Mit einem PocketGoniometer PGX von Fibro System wurde der Kontaktwinkel auf den Papieren des Ausführungsbeispiels 2 sowie des Referenzbeispiels 1 gemessen. Das Gerät erlaubt auch die Berechnung des Tropfenvolumens, wodurch eine gute Indikation der Absorptionsgeschwindigkeit zu erhalten ist. Fig. 2 und 3 zeigen den zeitlichen Verlauf von Kontaktwinkel und Tropfenvolumen, nachdem ein 4 µl Tropfen destillierten Wassers auf das Papier aufgebracht wurde. Im Kontaktwinkel ist deutlich der Unterschied in der Hydrophobierung zwischen dem geleimten Referenzbeispiel und dem ungeleimten Ausführungsbeispiel zu sehen. Die Abnahme des Tropfenvolumens zeigt den deutlichen Vorteil in der Absorptionsgeschwindigkeit des Tropfens bei dem Papier gemäß Ausführungsbeispiel 2.

## Patentansprüche

1. Verfahren zur Oberflächenbehandlung von Papier, insbesondere von mit Tintenstrahldruck bedruckbarem Papier, bei welchem auf ein Basispapier, enthaltend Cellulosefasern sowie gegebenenfalls Füllstoffe, einen optischen Aufheller, Retentionshilfsmittel oder Färbemittel bzw. Pigmente, eine wässrige Lösung enthaltend; wenigstens ein wasserlösliches Salz eines zweiwertigen Metalls sowie gegebenenfalls eine oder mehrere Substanzen gewählt aus einem Bindemittel, einem Pigment, einem Oberflächenleimungsmittel und/oder kationischen Polymer aufgebracht wird, **dadurch gekennzeichnet, dass** aus einer Pulpe enthaltend als Hauptbestandteil Cellulose, zwischen 0 und 50 Gew.-%, insbesondere 10 und 30 Gew.-% CaCO₃ als Füllstoff sowie gegebenenfalls einen optischen Aufheller oder ein Retentionshilfsmittel, ein nicht geleimtes Basispapier gebildet wird und dass das Basispapier mit einem flüssigen Oberflächenbehandlungsmedium enthaltend zwischen 1 und 20 kg/t Papier MgSO₄ beschichtet wird und dass das Papier gegebenenfalls einem Nachbehandlungsschritt unterworfen wird.

2. Verfahren nach Anspruch 1, **dadurch gekennzeichnet, dass** als Nachbehandlungsschritt das Papier einem Kalandern oder Glätten unterworfen wird.

3. Verfahren nach Anspruch 2, **dadurch gekennzeichnet, dass** das Papier bis zu einer Glätte zwischen 60 und 150 Bekk s. geglättet bzw. kalandert wird.

4. Verfahren nach Anspruch 1, 2 oder 3, **dadurch gekennzeichnet, dass** die MgSO₄ Lösung als 0,5 bis 20 gew.-%ige, insbesondere 1 bis 5 gew.-%ige wässrige Lösung eingesetzt wird.

5. Verfahren nach einem der Ansprüche 1 bis 4, **dadurch gekennzeichnet, dass** das Basispapier mit MgSO₄ sowie einem Polydiallyldimethylammoniumchlorid-Polymer beschichtet wird.

6. Verfahren nach einem der Ansprüche 1 bis 5, **dadurch gekennzeichnet, dass** das Polydiallyldimethylammoniumchlorid-Polymer in einer Menge von 1 bis 12 kg/t Papier in dem Oberflächenbehandlungsmedium eingesetzt wird.

7. Verfahren nach einem der Ansprüche 1 bis 6, **dadurch gekennzeichnet, dass** als flüssiges Oberflächenbehandlungsmedium 1 bis 20 kg/t Papier, insbesondere 6 bis 10 kg/t Papier MgSO₄ und 1 bis 12 kg/t Papier, insbesondere 4 kg/t Papier Polydiallyldimethylammoniumchlorid-Polymer eingesetzt wird.

8. Verfahren nach einem der Ansprüche 1 bis 7, **dadurch gekennzeichnet, dass** zusätzlich ein Bindemittel, wie eine native oder modifizierte Stärke, ein Polyvinylalkohol oder Mischungen davon eingesetzt wird.

9. Verfahren nach Anspruch 8, **dadurch gekennzeichnet, dass** dem Bindemittel, insbesondere der Stärke ein Quervernetzungsmittel, wie ein Zirkoniumsalz zugesetzt wird.

10. Verfahren nach einem der Ansprüche 1 bis 9, **dadurch gekennzeichnet, dass** ein disulphonierter, tetrasulphonierter, hexasulfonierter optischer Aufheller oder ein Distyrylbiphenyl Aufheller eingesetzt wird.

11. Verfahren nach Anspruch 10, **dadurch gekennzeichnet, dass** der optische Aufheller sowohl in dem Basispapier als auch dem Oberflächenbehandlungsmedium eingesetzt wird.

12. Verfahren nach einem der Ansprüche 1 bis 11, **dadurch gekennzeichnet, dass** zusätzlich ein Pigment gewählt aus der Gruppe gemahlenes, gefälltes oder modifiziertes CaCO₃ oder Mischungen davon eingesetzt wird.

13. Verfahren nach einem der Ansprüche 1 bis 12, **dadurch gekennzeichnet, dass** der Gesamtfeststoffgehalt des Oberflächenbehandlungsmediums zwischen 15 bis 70 Gew.-%, insbesondere 30 bis 50 Gew.-% gewählt wird.

14. Verfahren nach Anspruch 12 oder 13, **dadurch gekennzeichnet, dass** ein Gewicht einer trockenen Oberflächenbeschichtung 1 bis 10 (g/m² Seite), insbesondere etwa 4 (g/m² Seite) gewählt wird.

15. Verfahren nach Anspruch 1 bis 13, **dadurch gekennzeichnet, dass** dem Oberflächenbehandlungsmedium zusätzlich ein Viskositätsregler, wie ein Polyacrylat zugesetzt wird.

16. Verfahren nach einem der Ansprüche 1 bis 15, **dadurch gekennzeichnet, dass** ein Gleitmittel, insbesondere Calciumstearat dem Oberflächenbehandlungsmedium zugesetzt wird.

## Claims

1. A method for surface-treating paper, in particular paper printable by inkjet printing, in which an aqueous solution containing at least one water-soluble salt of a bivalent metal and optionally one or several substances selected from a binder, a pigment, a surface sizing agent and/or a cationic polymer is applied to a base paper containing cellulose fibers and optionally fillers, an optical brightener, retention aids or dyes or pigments, **characterized in that** an unsized base paper is formed from a pulp comprising cellulose as a main component, between 0 and 50% by weight, in particular 10 and 30% by weight, of CaCO₃ as a filler, and optionally an optical brightener or a retention aid, and that the base paper is coated with a liquid surface treatment medium comprising between 1 and 20 kg/t paper of MgSO₄ and optionally a cationic polymer, and that the paper is optionally subjected to a post-treatment step.

2. A method according to claim 1, **characterized in that** the paper is subjected to calendaring or smoothing as said post-treatment step.

3. A method according to claim 2, **characterized in that** the paper is smoothed or calendered to a smoothness between 60 and 150 Bekk (s).

4. A method according to claim 1, 2 or 3, **characterized in that** the MgSO₄ solution is used as a 0.5 to 20% by weight, in particular 1 to 5% by weight, aqueous solution.

5. A method according to any one of claims 1 to 4, **characterized in that** the base paper is coated with MgSO₄ as well as a polydiallyldimethylammonium chloride.

6. A method according to any one of claims 1 to 5, **characterized in that** the polydiallyldimethylammonium chloride polymer is used in the surface treatment medium at an amount of 1 to 12 kg/t paper.

7. A method according to any one of claims 1 to 6, **characterized in that** 1 to 20 kg/t paper, in particular 6 to 10 kg/t paper, of MgSO₄ and 1 to 12 kg/t paper, in particular 4 kg/t paper, of polydiallyldimethylammonium chloride polymer is used as said liquid surface treatment medium.

8. A method according to any one of claims 1 to 7, **characterized in that** a binder such as a native or modified starch, a polyvinyl alcohol, a carboxymethylcellulose, polyvinylpyrrolidone or mixtures thereof is additionally used.

9. A method according to claim 8, **characterized in that** a cross-linking agent such as a zirconium salt is added to the binder.

10. A method according to any one of claims 1 to 9, **characterized in that** a disulfonated, tetrasulfonated, hexasulfonated optical brightener or a distyrylbiphenyl brightener is used.

11. A method according to claim 10, **characterized in that** the optical brightener is used both in the base paper and in the surface treatment medium.

12. A method according to any one of claims 1 to 11, **characterized in that** a pigment selected from the group consisting of ground, precipitated or modified CaCO₃, silica gel, Al₂O₃, kaolin, titanium dioxide or mixtures thereof is additionally used.

13. A method according to any one of claims 1 to 12, **characterized in that** the total solids content of the surface treatment medium is selected between 15 and 70% by weight, in particular 30 and 50% by weight.

14. A method according to claim 12 or 13, **characterized in that** a weight of a dry surface coating comprising 1 to 10 (g/m² side), in particular about 4 (g/m² side), is selected.

15. A method according to any one of claims 1 to 13, **characterized in that** a viscosity regulator such as a polyacrylate is additionally added to the surface treatment medium.

16. A method according to any one of claims 1 to 15, **characterized in that** a lubricant, in particular calcium stearate, is added to the surface treatment medium.

## Revendications

1. Procédé de traitement de surfaces de papier, en particulier de papier imprimable avec une impression à jet d'encre, dans le cadre duquel au moins un sel hydrosoluble d'un métal bivalent ainsi qu'éventuellement une ou plusieurs substances, choisies parmi un liant, un pigment, un agent d'encollage en surface et/ou un polymère cationique sont appliqués sur un papier de base, contenant des fibres de cellulose ainsi qu'éventuellement des substances de charge, un décolorant optique, des adjuvants de rétention ou des agents colorants ou des pigments, une solution aqueuse, **caractérisé en ce qu'**un papier de base non encollé est formé à partir d'une pulpe contenant comme composant principal de la cellulose entre 0 et 50 % en poids, en particulier entre 10 et 30 % en poids de CaCO₃ en tant que substance de charge ainsi qu'éventuellement un décolorant optique ou un adjuvant de rétention, et **en ce que** le papier de base est recouvert d'un milieu de traitement de surfaces liquide contenant entre 1 et 20 kg/t de papier du MgSO₄, et **en ce que** le papier est soumis éventuellement à une étape de traitement ultérieur.

2. Procédé selon la revendication 1, **caractérisé en ce que** le papier est soumis, en tant qu'étape de traitement ultérieur, à un calandrage ou à un lissage.

3. Procédé selon la revendication 2, **caractérisé en ce que** le papier est lissé ou calandré jusqu'à obtenir un lissé compris entre 60 et 150 Bekk s.

4. Procédé selon la revendication 1, 2 ou 3, **caractérisé en ce que** la solution de MgSO₄ est utilisée en tant que solution aqueuse de 0,5 à 20 % en poids, en particulier de 1 à 5 % en poids.

5. Procédé selon l'une quelconque des revendications 1 à 4, **caractérisé en ce que** le papier de base est recouvert de MgSO₄ ainsi que d'un polymère de chlorure de polydiallyldiméthylammonium.

6. Procédé selon l'une quelconque des revendications 1 à 5, **caractérisé en ce que** le polymère de chlorure de polydiallyldiméthylammonium est utilisé en une quantité allant de 1 à 12 kg/t de papier dans le milieu de traitement de surfaces.

7. Procédé selon l'une quelconque des revendications 1 à 6, **caractérisé en ce qu'**on utilise comme milieu liquide de traitement de surfaces 1 à 20 kg/t de papier, en particulier 6 à 10 kg/t de papier de MgSO₄ et 1 à 12 kg/t de papier, en particulier 4 kg/t de papier de polymère de chlorure de polydiallyldiméthylammonium.

8. Procédé selon l'une quelconque des revendications 1 à 7, **caractérisé en ce qu'**on utilise en complément un liant, tel qu'un amidon natif ou modifié, un alcool polyvinylique ou des mélanges de ces derniers.

9. Procédé selon la revendication 8, **caractérisé en ce qu'**on ajoute au liant, en particulier à l'amidon, un agent de réticulation, tel qu'un sel de zirconium.

10. Procédé selon l'une quelconque des revendications 1 à 9, **caractérisé en ce qu'**on utilise un décolorant optique disulfoné, tétrasulfoné, hexasulfoné ou un décolorant distyrylbiphényle.

11. Procédé selon la revendication 10, **caractérisé en ce que** l'décolorant optique est utilisé aussi bien dans le papier de base que dans le milieu de traitement de surfaces.

12. Procédé selon l'une quelconque des revendications 1 à 11, **caractérisé en ce qu'**en complément on choisit un pigment parmi le groupe comprenant du CaCO₃ broyé, précipité ou modifié ou des mélanges de ces derniers.

13. Procédé selon l'une quelconque des revendications 1 à 12, **caractérisé en ce que** la teneur totale en matière solide de milieu de traitement de surfaces choisie est comprise entre 15 et 70 % en poids, en particulier entre 30 et 50 % en poids.

14. Procédé selon la revendication 12 ou 13, **caractérisé en ce qu'**un poids choisi d'un revêtement de surfaces sec est compris entre 1 et 10 (g/m² la page), en particulier est de 4 (g/m² la page).

15. Procédé selon la revendication 1 à 13, **caractérisé en ce qu'**on ajoute en complément au milieu de traitement de surfaces un régulateur de viscosité tel qu'un polyacrylate.

16. Procédé selon l'une quelconque des revendications 1 à 15, **caractérisé en ce qu'**on ajoute au milieu de traitement de surfaces un lubrifiant, en particulier du stéarate de calcium.
